# FASCICULE DE BREVET EUROPEEN

(11) **EP 0 271 368 B1**
(45) Date de publication et mention de la délivrance du brevet: **23.05.1990**
(21) Numéro de dépôt: 87402252.8
(22) Date de dépôt: 09.10.1987
(51) Int. Cl.: C10M 135/04, C07C 319/00, C07C 321/00, C10N 30/06

(54) **Compositions d'oléfines polysulfurées, leur préparation et leur utilisation comme additifs pour lubrifiants**
Polysulfurierte Olefin-Zusammensetzungen, ihre Herstellung und ihre Verwendung als Schmiermittelzusätze
Polysulfurized olefin compositions, their preparation and their use as lubricant additives

(30) Priorité: 17.10.1986 FR 8614576
(43) Date de publication de la demande: 15.06.1988
(73) Titulaire: INSTITUT FRANCAIS DU PETROLE, 92502 Rueil-Malmaison (FR)
(72) Inventeur: Born, Maurice, F-92000 Nanterre (FR); Briquet, Lucienne, F-92500 Rueil Malmaison (FR); Lallement, Jacques, F-93300 Aubervilleurs (FR); Parc, Guy, F-92500 Rueil Malmaison (FR)

(56) Documents cités:
- EP-A- 0 159 936
- US-A- 3 663 624
- US-A- 3 873 454
- US-A- 4 563 302

## Description

L'invention concerne le domaine des additifs organiques sulfurés utilisés notamment pour améliorer les propriétés extrême-pression des lubrifiants ; elle concerne plus particulièrement de nouveaux produits du type oléfines polysulfurées, leur préparation et leur utilisation comme additifs pour lubrifiants minéraux ou synthétiques.

On trouve décrit dans l'art antérieur un certain nombre de procédés visant à la préparation d'oléfines polysulfurées utilisables comme additifs extrême-pression pour lubrifiants.

En particulier, les brevets des Etats-Unis US-A-3 471 404 et 3 697 499 décrivent un procédé dont les étapes principales sont les suivantes :
(1) on fait réagir du monochlorure de soufre avec un excès d'une oléfine de 2 à 5 atomes de carbone, en particulier l'isobutène, à une température de 20 à 80_{°}C, de manière à former un "adduct" ;
(2) on fait réagir l'"adduct" de la première étape avec un sulfure de métal alcalin (de préférence du sulfure de sodium) et du soufre élémentaire, utilisés dans un rapport de 1,8 à 2,2 moles de sulfure métallique par atome-gramme de soufre, la proportion de sulfure de métal alcalin étant en outre de 0,8 à 1,2 mole par mole d'"adduct", et la réaction étant effectuée en présence d'un alcool ou d'un solvant hydro-alcoolique, au reflux ; et
(3) on fait réagir le produit obtenu, qui contient de 1 à 3 % de chlore, avec une base minérale en solution aqueuse au reflux, jusqu'à ce que la teneur résiduelle en chlore du produit soit inférieure à 0.5 %.

Il est indiqué dans ces brevets antérieurs que la teneur en soufre des produits obtenus pouvait être de 40 à 60 % en masse. En réalité, elle est le plus souvent voisine de 46 % en masse. Ces produits peuvent être utilisés comme additifs extrême-pression pour les huiles lubrifiantes, les fluides de transmission ou les graisses, les bases lubrifiantes considérées consistant en des huiles minérales et certaines huiles synthétiques.

Par ailleurs, le brevet des Etats-Unis US-A-4 204 969 décrit un procédé assez voisin pour préparer des oléfines polysulfurées utilisables comme additifs extrême-pression pour huiles lubrifiantes ; ce procédé comprend les étapes principales suivantes :
(1) on fait réagir à environ 30 - 100°C du monochlorure de soufre avec une monooléfine aliphatique de Cs à Ce (en général l'isobutène) de préférence en présence d'un promoteur consistant en un alcool inférieur, de manière à former un "adduct" ;
(2) on fait réagir cet "adduct" avec du soufre et du sulfure de sodium (préparé par exemple à partir de NaOH, NaHS et/ou H₂S) dans un rapport de 0,1 à 0,4 atome-gramme de soufre par mole de sulfure de sodium, en milieu hydroalcoolique à une température allant de 50_{°}C au reflux ; et l'on récupère le produit obtenu sans traitement au moyen d'une base.

JI est indiqué dans l'exemple unique que le produit a une teneur en soufre de 49 % en masse et une viscosité à 37,8_{°}C (100_{°}F) de 8,6 mm²/s (cSt).

Lorsque, utilisant les procédés décrits dans l'art antérieur, on cherche à augmenter la teneur en soufre des additifs par mise en jeu d'une proportion accrue de soufre élémentaire, par rapport au sulfure ou à l'hydrogénosulfure alcalin mis en jeu, on obtient des produits qui ne sont plus suffisamment solubles dans les huiles lubrifiantes synthétiques (par exemple du type polyalphaoléfines) ou même dans les huiles lubrifiantes minérales, pour être utilisables comme additifs extrême-pression. Par ailleurs, la viscosité cinématique des produits ainsi obtenus est en général trop élevée.

Les demandes de brevets francais FR-A-2 563 231 et 2 571 380, considérées dans leur ensemble, ou la demande européenne EP-A-159 936 enseignent un procédé de préparation d'oléfines polysulfurées défini en substance par les étapes suivantes :
(1) on fait réagir au moins un composé choisi parmi le monochlorure et le dichlorure de soufre avec au moins une monooléfine de 2 à 5 atomes de carbone (en général l'isobutène), en une proportion de 1,5 à 2,5 moles de monooléfine par mole de monochlorure et/ou de dichlorure de soufre, formant ainsi un produit d'addition ou "adduct" ;
(2) on met en contact ledit "adduct" et au moins un halogénure d'hydrocarbyle choisi parmi les chlorures, les bromures et les iodures d'alkyles de Ci à C)₂, de cycloalkyles ou de cycloalkyles substitués de Cs à C₁₂ et d'arylalkyles ou d'arylalkyles substitués de C₆ à C₁₂, la proportion dudit halogénure d'hydro- carbyle correspondant à 1 - 70 % en atomes-gramme d'halogène par rapport au nombre d'atomes-gramme d'halogène de l'ensemble formé par ledit "adduct" et ledit halogénure d'hydrocarbyle (soit 0,015 1,9 atome-gramme d'halogène pour 100 g d'"adduct"), avec au moins un composé sulfuré choisi parmi les sulfures, les hydrogénosulfures et les polysulfures de métaux alcalins, d'ammonium ou de métaux alcalino-terreux, mis en jeu en une proportion d'environ 0,4 à 0,8 mole par atome-gramme d'halogène contenu dans l'ensemble formé par ledit "adduct" et ledit halogénure d'hydrocarbyle, et une proportion de soufre élémentaire de 0 à 7 atomes-grammes par mole dudit composé sulfuré, au sein d'un milieu consistant en de l'eau ou un mélange d'eau et de monoalcool aliphatique ;
(3) on chauffe le mélange résultant et, après séparation en deux phases, on récupère l'oléfine polysulfurée dans la phase organique ; et
(4) on traite éventuellement le produit issu de l'étape (3) par un composé basique tel qu'une base minérale.

Il est indiqué dans ces demandes antérieures que les produits ainsi préparés sont des oléfines polysulfurées, qui peuvent présenter une teneur en soufre allant en général jusqu'à environ 45-65 % en masse. Leur viscosité cinématique à 100_{°}C varie en fonction de leur teneur en soufre. Elle peut être d'environ 4 à 20 mm²/s. Leur teneur en halogène (principalement en chlore) est en général inférieure à environ 1 % en masse et le plus souvent à environ 0,6 % en masse.

Leur solubilité dans les huiles lubrifiantes, notamment les polyalphaoléfines hydrogénées (PAO) dépend des conditions opératoires utilisées pour leur préparation.

Le brevet des Etats-Unis US-A-4 563 302 décrit un procédé permettant également d'obtenir des oléfines polysulfurées de solubilité accrue dans les polyalphaoléfines (PAO) (jusqu'à 8 % en masse) ; ce procédé comprend les étapes principales suivantes :
(1) réaction d'un halogénure de soufre tel que le monochlorure de soufre S₂CI₂, le dichlorure de soufre SCI₂ ou un mélange des deux réactifs sur une oléfine aliphatique contenant de 3 à 6 atomes de carbone, pour obtenir un produit d'addition désigné par "adduct" ;
2) réaction dudit "adduct" avec du soufre, du sulfure de sodium Na₂S, un alkyl - mercaptan contenant de 1 à 12 atomes de carbone et éventuellement de l'hydrosulfure de sodium NaSH, dans un milieu hydroalcoolique et dans un domaine de température compris entre 50_{°}C jusqu'au reflux, pour former ladite oléfine sulfurée ; et
(3) séparation de ladite oléfine sulfurée du milieu hydroalcoolique.

Le brevet des Etats-Unis US-A-3 873 454 décrit un additif extrême-pression pour lubrifiants obtenu par réaction de l'isobutylène et d'un halogènure de soufre pour former un "adduct", suivie de la réaction dudit "adduct" avec un mercaptate alcalin, dans un milieu inerte pour former le composé de formule :

Le mercaptate alcalin utilisé peut être la mercaptate de sodium, de potassium, de lithium ou de calcium. Le milieu de réaction est en général un alcool inférieur (C₁ à C₄). Le composé désiré (qui présente une teneur en soufre d'environ 53%) est obtenu avec un rendement d'environ 45% en poids, les 55% restants consistant en un mélange de sulfures et de polysulfures insaturés.

Dans l'unique exemple de préparation du composé, il est indiqué qu'on obtient une dispersion de solides en agitant du mercaptate de sodium dans de l'éthanol, avant d'ajouter 1"'adduct" préparé séparément.

Le composé recherché est finalement obtenu sous la forme d'un solide, qui est séparé et purifié.

Cependant, un tel composé présente une solubilité limitée dans les huiles minérales et dans les huiles synthétiques de type polyalphaoléfines.

On a maintenant découvert qu'il était possible de préparer de nouvelles compositions (poly)sulfurées dont la solubilité dans les huiles minérales et les lubrifiants synthétiques, en particulier du type polyalphaoléfines hydrogénées, est encore accrue et peut même dans certains cas être totale. Ces compositions sont donc avantageusement utilisables comme additifs pour lubrifiants. Elles en améliorent notamment les propriétés extrême-pression.

D'une manière générale, les compositions d'oléfines polysulfurées de l'invention peuvent être définies comme étant obtenues par un procédé qui comprend :
- une étape (1) dans laquelle on fait réagir au moins un composé choisi parmi le monochlorure et le dichlorure de soufre avec au moins une monooléfine aliphatique répondant à la formule générale R¹⁻ C(R²)=CH₂ dans laquelle Rⁱ représente l'atome d'hydrogène ou un radical alkyle de 1 à 3 atomes de carbone et R² représente l'atome d'hydrogène ou un radical méthyle, de manière à former un produit d'addition ou "adduct" ;
- une étape (2) dans laquelle on fait réagir, en général en milieu alcoolique, ledit produit d'addition avec au moins un mercaptate-polysulfure répondant à la formule générale R³ Sₓ M, dans laquelle R³ représente un radical aliphatique, renfermant par exemple de 1 à 14 atomes de carbone, ce radical aliphatique pouvant comporter au moins un groupement fonctionnel (par exemple au moins un groupe hydroxyle) ; un radical aromatique, éventuellement substitué par un ou plusieurs radicaux aliphatiques et renfermant par exemple de 6 à 14 atomes de carbone ; ou un radical hétérocyclique renfermant au moins un hétéroatome choisi parmi l'azote, le soufre et l'oxygène ; M représente un atome ou un groupement monovalent correspondant à une base minérale de formule générale MOH ; et x prend une valeur moyenne d'au moins 1,2 et pouvant aller par exemple jusqu'à environ 7 ; et éventuellement
- une étape (3) dans laquelle le produit de l'étape (2) est mis en contact avec une solution aqueuse alcaline.

La monooléfine aliphatique mise en jeu dans l'étape (1) renferme de 2 à 5 atomes de carbone. On utilise le plus souvent l'isobutène (R1= Rz= CHₛ). La monooléfine est utilisée plus particulièrement à raison de 1,5 à 2,5 moles par mole de mono- et/ou de dichlorure de soufre. Elle est en général introduite dans le mono- et/ou le dichlorure de soufre liquide à 20-80_{°}C, plus spécifiquement à 30-50_{°}C.

Le produit d'addition, ou "adduct", obtenu à l'issue de l'étape (1) consiste en un mélange de composés sulfurés dans lequel la proportion moyenne de soufre peut être d'environ 1 à 2 atomes-gramme par mole, selon que l'on utilise au départ du dichlorure de soufre, du monochlorure de soufre ou un mélange des deux. La proportion de chlore est d'environ 2 atomes-gramme par mole de produit.

Les mercaptate-polysulfures de formule générale R³⁻SₓM mis en jeu dans l'étape (2) peuvent être préparés plus particulièrement par réaction, de préférence en milieu alcoolique, d'au moins un mercaptan de formule générale R³SH avec une base minérale MOH, R³ et M étant définis comme précédemment, puis avec du soufre élémentaire en une proportion convenable pour que la valeur moyenne de x dans la formule du produit obtenu soit d'environ 1,2 à 7.

Comme exemples de mercaptans de formule R³SH utilisables avantageusement pour préparer les mercaptate-polysulfures, on peut citer le méthylmercaptan, l'éthylmercaptan, le n-propylmercaptan, le n-butylmercaptan, l'isobutylmercaptan, le tert.-butylmercaptan, le tert.-nonylmercaptan, le tert.-dodécylmer- captan, le mercaptoéthanol, le mercapto-3 propanediol-1,2, le phénylmercaptan, les tolylmercaptans, ainsi que le mercapto-2 benzimidazole, le mercapto-2 benzothiazole, le mercapto-2 benzoxazole, le mercapto-2 méthyl-1 imidazole, les mercapto-2 (et 4) pyridines, le mercapto-2 pyrydinol-3, le mercapto-2 thiazoline et le mercapto-5 triazole.

La réaction entre le mercaptan et la base minérale est en général effectuée à une température de 20 à 100°C. Le milieu alcoolique peut comprendre au moins un monoalcool aliphatique renfermant par exemple de 1 à 5 atomes de carbone. On utilise le plus souvent le méthanol. On utilise en général de 200 à 400 ml de monoalcool aliphatique par mole de mercaptan mise en jeu. Selon que la base minérale utilisée est la soude, la potasse ou l'hydroxyde d'ammonium, le produit obtenu est un mercaptate de sodium, de potassium ou d'ammonium de formule R³⁻SM (M représentant Na, K ou NH₄).

Pour préparer le mercaptate-polysulfure, le mercaptate ainsi formé est mis à réagir avec du soufre élémentaire, mis en jeu en proportion allant per exemple d'environ 0,2 à 10 atomes-gramme par mole de mercaptate. Cette réaction peut être réalisée à une température de 20-100°C.

Dans l'étape (2), où l'on fait réagir le mercaptate-polysulfure de formule R³S_{X}M, de préférence en milieu alcoolique, avec de l'"adduct" obtenu à l'issue de l'étape (1), ledit "adduct" est en général ajouté à la solution alcoolique dudit mercaptate-polysulfure en une proportion telle que ledit mercaptate-polysulfure représente un excès molaire d'environ 0,1 à 70 % par rapport à la stoechiométrie de 2 moles par mole dudit "adduct", le milieu réactionnel étant maintenu par exemple à une température allant de -10_{°}C à la température de reflux du solvant alcoolique mis en jeu.

On obtient, à l'issue de l'étape (2) une composition d'oléfine polysulfurée qui peut être ensuite traitée, dans une étape (3) par une solution aqueuse alcaline, plus particulièrement une solution aqueuse de soude ou de potasse ayant par exemple une concentration d'environ 1 à 50 % en masse. La quantité de solution alcaline utilisée peut être par exemple de 0,1 à 5 fois la quantité massique d'oléfine polysulfurée brute à traiter.

Les compositions d'oléfines polysulfurées de l'invention peuvent présenter une teneur en soufre d'environ 25 à 60 % en masse ; leur teneur en chlore est en général inférieure à 0,1 % en masse, le plus souvent inférieure à 0,05 % en masse. Elles peuvent être avantageusement utilisées comme additifs extrême-pression pour huiles lubrifiantes.

Il est possible d'en ajuster la solubilité dans des huiles et les propriétés extrême-pression par le choix du mercaptan utilisé et de la proportion de soufre élémentaire mis en jeu par rapport audit mercaptan. Dans la plupart des cas, leur solubilité est totale.

Une première application des compositions d'oléfines polysulfurées de l'invention concerne plus particulièrement la formulation d'huiles destinées à la lubrification des engrenages. Les huiles de base peuvent être d'origine minérale ou synthétique. Les huiles synthétiques incluent notamment les oligomères d'oléfines tels que les tri-, tétra- et pentamères du décène-1 obtenus par oligomérisation en présence d'acides de LEWIS. D'autres a-oléfines peuvent bien sûr être employées, par exemple les a-oléfines en Ce à C₁₄.

On peut encore utiliser des alkylbenzènes, tels que les mono-et dialkylbenzènes, ou encore les esters synthétiques provenant d'acides mono- ou polycarboxyliques (tels que l'acide sébacique, les acides gras, etc.) et de monoalcools ou de polyols, (tels que l'éthyl-2 hexanol, le triméthylol-propane, etc.).

Les oléfines polysulfurées considérées peuvent alors être ajoutées aux huiles lubrifiantes à des concentrations allant par exemple de 0,5 à 10 % en masse.

Ces additifs peuvent être utilisés en combinaison avec des additifs phosphorés, tels que les dialkyl-ou diaryldithiophosphates métalliques, les phosphites et les phosphates organiques.

D'autres additifs classiques peuvent être ajoutés, tels que des antioxydants, des antirouille, des pas- sivateurs de cuivre, des antimousse, des réducteurs de frottements, dans des proportions usuelles.

Une seconde application des compositions d'oléfines polysulfurées de l'invention comme additifs extrême-pression pour lubrifiants concerne plus particulièrement la formulation d'huiles destinées au travail des métaux (coupe, formage, etc.).

Dans cette application, la concentration d'additif utilisée est en général de 0,1 à 20 % et de préférence de 0,5 à 5 % en masse par rapport à l'huile lubrifiante. Dans cette application, d'autres additifs classiques peuvent être ajoutés, tels que des paraffines chlorées en une proportion correspondant par exemple à 2-10 % en masse de chlore par rapport à l'huile lubrifiante.

Les exemples suivants illustrent l'invention ; ils ne doivent en aucune manière être considérés comme limitatifs. L'exemple 4 est donné à titre de comparaison.

### EXEMPLE 1

Dans un réacteur de 2 litres, muni d'un agitateur, on introduit 540 g de monochlorure de soufre S₂CIz (4 moles), puis, par l'intermédiaire d'un tube plongeant, on introduit sous la surface du S₂CI₂ constamment agité, 506 g d'isobutylène (9,74 moles) dans lequel on a préalablement dissous 5 g de méthanol. La température du milieu réactionnel est maintenue entre 45 et 50_{°}C durant toute la durée d'introduction de l'isobutylène (1 heure). On obtient ainsi 1000 g de produit d'addition que l'on désigne par le terme d'"adduct".

Dans un second réacteur de 2 litres muni d'un agitateur, on introduit 1 litre de méthanol absolu et 96 g de soude en pastilles (2,4 moles), le mélange est chauffé jusqu'à 60_{°}C environ, jusqu'à dissolution de la soude. On introduit ensuite goutte à goutte dans le milieu alcoolique 216 g de tert-butylmercaptan (2,4 moles) en maintenant la température vers 60°C ; on laisse réagir une demi-heure supplémentaire, puis on ajoute à cette solution homogène 38,4 g de soufre en fleur (1,2 atome-gramme). Le mélange est chauffé à reflux pendant 0,5 heure pour favoriser la formation de mercaptate-polysulfure de sodium. Le rapport molaire S/mercaptan mis en jeu est de 0,5/1.

Par l'intermédiaire d'une ampoule à brome, on ajoute ensuite goutte à goutte en 0,5 heure 247 g (1 mole théorique) de l'"adduct" précédemment préparé, la température réactionnelle étant fixée par la température de reflux du méthanol. On laisse réagir pendant 8 heures au reflux, puis on distille le méthanol ; le mélange résiduel est lavé avec 2 fois 500 cm³ d'eau ; l'oléfine polysulfurée récupérée est traitée au reflux sous vigoureuse agitation par 180 g d'une solution aqueuse de soude à 10 % en masse ; après lavage à l'eau, l'oléfine polysulfurée récupérée est séchée sur sulfate de sodium anhydre, filtrée puis évaporée sous pression réduite à 100°C jusqu'à masse constante ; elle se présente sous la forme d'une huile mobile peu visqueuse dont les caractéristiques physico-chimiques sont les suivantes :
S = 43,9 % masse ; CI < 0,05 % masse ; v loo-0 = 2,25 mm²/s.

Solubilité dans les huiles minérales à 20_{°}C et - 5_{°}C : totale. Solubilité dans une huile PAO (polyalphaoléfine hydrogénée) SAE 90 à 20_{°}C et -5_{°}C : totale.

### EXEMPLE 2

L'expérimentation de l'exemple 1 est reprise dans les mêmes conditions opératoires, mais on utilise cette fois 76,8 g de soufre en fleur (2,4 atomes-gramme) ; le rapport molaire S/mercaptan utilisé est alors de 1/1.

Après réaction et traitements, l'oléfine polysulfurée récupérée se présente sous la forme d'une huile fluide dont les caractéristiques physico-chimiques sont les suivantes :
S = 47,91 % masse ; CI < 0,05 % masse ; v 1 oooc = 2,72 mm²/s.
Solubilité dans les huiles minérales à 20_{°}C et à -5°C : totale.
Solubilité dans une huiles PAO SAE 90 à 20_{°}C et à - 5_{°}C : totale.

### EXEMPLE 3

L'expérimentation de l'exemple 1 est reprise dans les mêmes conditions opératoires, mais on utilise cette fois 384 g de tert-nonylmercaptan (2,4 moles et 384 g de soufre en fleur (12 atomes-gramme) ; le rapport molaire S/mercaptan utilisé est alors d'environ 5/1. Après réaction et sans traitement avec une solution aqueuse de soude, on récupère une huile fluide dont les caractéristiques physico-chimiques sont les suivantes :
S = 53,9 % masse ; CI = 0,07 % masse ; v 100-C = 6,2 mm²/s.

Solubilité dans une huile 100 Neutral Solvent : soluble jusqu'à environ 20 % en masse à 20°C.

### EXEMPLE 4

On a encore une fois répété l'expérimentation de l'exemple 1, mais cette fois on n'a pas utilisé de soufre élémentaire.

Les caractéristiques physico-chimiques du produit obtenu sont les suivantes :
S = 36,0 % masse ; CI < 0,3 % masse ; v 100°C = 2,1 mm²/s.
Solubilité dans les huiles minérales et PAO à 20_{°}C et -5_{°}C : totale.

### EXEMPLE 5

### Evaluation des propriétés extrême-pression d'additifs selon l'invention.

On a réalisé des essais mettant en évidence les propriétés extrême-pression d'additifs préparés selon certains des exemples précédents d'une part dans des formulations du type huiles pour engrenages et, d'autre part, dans des formulations du type huiles de travail des métaux.

Les additifs obtenus dans les exemples 1 et 2 ont été étudiés à l'aide d'une machine 4 billes selon les procédures de l'ASTM D 2266 et D 2783, dans une huile synthétique PAO SAE 90 à des concentrations telles que la teneur en soufre de l'huile soit de 0,69 % en masse ; les résultats obtenus sont rassemblés dans le tableau 1 ci-après.

Ces résultats montrent que les additifs selon l'invention conduisent à une augmentation très importante de l'indice charge-usure et qu'ils réduisent sensiblement l'usure des billes ; ce type d'additif peut être avantageusement utilisé pour la formulation d'huiles extrême-pression pour engrenages industriels ou d'automobiles, et la formulation d'huiles pour le travail des métaux non-ferreux.

### EXEMPLE 6

Les propriétés extrême-pression de l'additif obtenu dans l'exemple 3 sont évaluées à partir d'une formulation du type huile de coupe des métaux, au moyen d'une machine 4 billes selon la procédure ASTM D 2783.

La formulation lubrifiante utilisée est constituée d'une huile 100 Neutral Solvent renfermant 3 % de chlore sous forme de paraffine chlorée, et 1 % de soufre sous forme d'additif soufré de l'exemple 2 ; les résultats obtenus sont rassemblés dans le tableau 2 ci-après.

D'après ces résultats, il apparaît que l'additif peut être utilisé de manière très satisfaisante dans la formulation d'huiles pour le travail des métaux ferreux.

## Revendications

1.- Composition d'oléfine polysulfurée caractérisée en ce qu'elle est obtenue par un procédé qui comprend
une étape (1) dans laquelle on fait réagir au moins un composé choisi parmi le monochlorure et le dichlorure de soufre avec au moins une monooléfine aliphatique de 2 à 5 atomes de carbone répondant à la formule R1_C(R2)=CH₂, dans laquelle RI représente l'atome d'hydrogène ou un radical alkyle de 1 à 3 atomes de carbone et R² représente l'atome l'hydrogène ou un radical méthyle, de manière à former un produit d'addition ; et
une étape (2) dans laquelle on fait réagir ledit produit d'addition avec au moins un mercaptate-polysulfure répondant à la formule générale R³S_{X}M, dans laquelle R3 représente un radical aliphatique, un radical aliphatique portant au moins un groupement fonctionnel, un radical aromatique, un radical aromatique substitué par au moins un radical aliphatique, ou un radical hétérocyclique, M représente un atome ou un groupement monovalent correspondant à une base minérale de formule MOH et x prend une valeur moyenne d'au moins 1,2.

2.- Composition selon la revendication 1, caractérisée en ce que, dans l'étape (1), ladite monooléfine aliphatique est mise en jeu à raison de 1,5 à 2,5 moles par mole de mono- et/ou de dichlorure de soufre.

3.- Composition selon la revendication 1 ou 2, caractérisée en ce que ladite monooléfine aliphatique est l'isobutène.

4.- Composition selon l'une des revendications 1 à 3, caractérisée en ce que, dans la formule du mercaptate-polysulfure R³S_{X}M mis en jeu dans l'étape (2), R3 représente un radical aliphatique de 1 à 14 atomes de carbone, un radical aliphatique portant au moins un groupe hydroxyle, un radical aromatique, éventuellement substitué par au moins un radical aliphatique de 6 à 14 atomes de carbone, ou un radical hétérocyclique renfermant au moins un hétéro-atome choisi parmi l'azote, le soufre et l'oxygène, M représente l'atome de sodium ou de potassium ou le groupement ammonium et x prend une valeur moyenne allant jusqu'à environ 7.

5. Composition selon l'une des revendications 1 à 4, caractérisée en ce que l'étape (2) est effectuée en présence d'un monoalcool aliphatique de 1 à 5 atomes de carbone, mis en jeu en une proportion de 200 à 400 ml par mole de mercaptate-polysulfure.

6.- Composition selon l'une des revendications 1 à 5, caractérisée en ce que le mercaptate-polysulfure mis en jeu dans l'étape (2) est obtenu par un procédé dans lequel on fait réagir au moins un mercaptan de formule générale R³SH avec une base minérale MOH, puis avec une quantité appropriée de soufre élémentaire.

7.- Composition selon la revendication 6, caractérisée en ce que l'on met en jeu d'environ 0,2 à 10 atomes-grammes de soufre élémentaire par mole de mercaptan.

8.- Composition selon l'une des revendications 6 et 7, caractérisée en ce que ladite base minérale est la soude, la potasse ou l'hydroxyde d'ammonium et l'on opère au sein d'un monoalcool aliphatique de 1 à 5 atomes de carbone, à une température de 20 à 100_{°}C.

9.- Composition selon l'une des revendications 1 à 8, caractérisée en ce que
dans l'étape (1), on opère à une température de 20 à 80°C,
et dans l'étape (2), on opère au sein d'un monoalcool aliphatique de 1 à 5 atomes de carbone, utilisé en une proportion de 200 à 400 ml par mole de mercaptate-polysulfure, ledit mercaptate-polysulfure est mis en jeu sous un excès molaire d'environ 0,1 à 70 % par rapport à la stoechiométrie de 2 moles par mole dudit produit d'addition et le milieu réactionnel est maintenu à une température allant de - 10°C à la température de reflux dudit monoalcool.

10.- Composition selon l'une des revendications 1 à 9, caractérisée en ce que son procédé d'obtention comprend en outre une étape (3) dans laquelle le produit obtenu à l'issue de l'étape (2) est mis en contact avec une solution aqueuse de base minérale.

11.- Composition selon la revendication 10, caractérisée en ce que, dans l'étape (3), on met en jeu une solution aqueuse de soude ou de potasse ayant une concentration de 0,1 à 50 % en masse, en une quantité de 0,1 à 5 fois la quantité massique de produit résultant de l'étape (2).

12.- Procédé de préparation d'une composition d'oléfine polysulfurée tel que défini dans l'une quelconque des revendications 1 à 11.

13.- Utilisation d'une composition d'oléfine polysulfurée selon l'une des revendications 1 à 11, comme additif pour huile d'engrenages, dans laquelle ladite composition est ajoutée à raison de 0,5 à 10 % en masse dans une huile lubrifiante minérale ou synthétique.

14.- Utilisation d'une composition d'oléfine polysulfurée selon l'une des revendications de 1 à 11 comme additif dans une huile destinée au travail des métaux, dans laquelle ladite composition est ajoutée à raison d'environ 0,1 à 20 % en masse par rapport à l'huile.

## Patentansprüche

1. Polysulfurierte Olefin-Zusammensetzung, dadurch gekennzeichnet, daß sie nach einem Verfahren hergestellt ist, das umfaßt
eine Stufe (1), in der man mindestens eine Verbindung, ausgewählt aus Schwefelmonochlorid und Schwefeldichlorid, mit mindestens einem aliphatischen Monoolefin mit 2 bis 5 Kohlenstoffatomen der Formel R¹⁻C(R²)=CH₂, worin R¹ ein Wasserstoffatom oder einen Alkylrest mit 1 bis 3 Kohlenstoffatomen und R² ein Wasserstoffatom oder einen Methylrest darstellen, reagieren läßt unter Bildung eines Additionsprodukts; und
eine Stufe (2), in der man das Additionsprodukt mit mindestens einem Polyschwefelmercaptat der allgemeinen Formel R³SₓM, worin R³ einen aliphatischen Rest, einen aliphatischen Rest, der mindestens eine funktionelle Gruppe trägt, einen aromatischen Rest, einen aromatischen Rest, der durch mindestens einen aliphatischen Rest substituiert ist, oder einen heterocyclischen Rest und M ein monovalentes Atom oder eine monovalente Gruppe entsprechend einer Mineralbase der Formel MOH darstellen und x für einen mittleren Wert von mindestens 1,2 steht, reagieren läßt.

2. Zusammensetzung nach Anspruch 1, dadurch gekennzeichnet, daß in der Stufe (1) das aliphatische Monoolefin in einer Menge von 1,5 bis 2,5 Mol pro Mol Schwefelmonochlorid und/oder Schwefeldichlorid eingesetzt wird.

3. Zusammensetzung nach Anspruch 1 oder 2, dadurch gekennzeichnet, daß es sich bei dem aliphatischen Monoolefin um Isobuten handelt.

4. Zusammensetzung nach einem der Ansprüche 1 bis 3, dadurch gekennzeichnet, daß in der Formel des in der Stufe (2) eingesetzten Polyschwefelmercaptats RSSₓM R3 einen aliphatischen Rest mit 1 bis 14 Kohlenstoffatomen, einen aliphatischen Rest, der mindestens eine Hydroxylgruppe trägt, einen aromatischen Rest, der gegebenenfalls durch mindestens einen aliphatischen Rest mit 6 bis 14 Kohlenstoffatomen substituiert ist, oder einen heterocyclischen Rest, der mindestens ein Heteroatom, ausgewählt aus Stickstoff, Schwefel und Sauerstoff, enthält, M ein Natriumatom oder ein Kaliumatom oder die Ammoniumgruppe darstellen und x einen mittleren Wert hat, der bis zu etwa 7 gehen kann.

5. Zusammensetzung nach einem der Ansprüche 1 bis 4, dadurch gekennzeichnet, daß die Stufe (2) in Gegenwart eines aliphatischen Monoalkohols mit 1 bis 5 Kohlenstoffatomen durchgeführt wird, der in einem Mengenanteil von 200 bis 400 ml pro Mol Polyschwefelmercaptat eingesetzt wird.

6. Zusammensetzung nach einem der Ansprüche 1 bis 5, dadurch gekennzeichnet, daß das in der Stufe (2) eingesetzte Polyschwefelmercaptat hergestellt ist nach einem Verfahren, in dem man mindestens ein Mercaptan der allgemeinen Formel R³SH mit einer Mineralbase MOH und dann mit einer geeigneten Menge elementarem Schwefel reagieren läßt.

7. Zusammensetzung nach Anspruch 6, dadurch gekennzeichnet, daß man etwa 0,2 bis 10 g-Atome elementaren Schwefel pro Mol Mercaptan einsetzt.

8. Zusammensetzung nach einem der Ansprüche 6 und 7, dadurch gekennzeichnet, daß es sich bei der Mineralbase um Natriumhydroxid, Kaliumhydroxid oder Ammoniumhydroxid handelt und daß man im Milieu eines aliphatischen Monoalkohols mit 1 bis 5 Kohlenstoffatomen bei einer Temperatur von 20 bis 100°C arbeitet.

9. Zusammensetzung nach einem der Ansprüche 1 bis 8, dadurch gekennzeichnet, daß man
in der Stufe (1) bei einer Temperatur von 20 bis 80_{°}C arbeitet und
in der Stufe (2) im Milieu eines aliphatischen Monoalkohols mit 1 bis 5 Kohlenstoffatomen arbeitet,
der in einem Mengenanteil von 200 bis 400 ml pro Mol Polyschwefelmercaptat verwendet wird, wobei
das Polyschwefelmercaptat in einem molaren Überschuß von etwa 0,1 bis 70%, bezogen auf die
stöchiometrische Menge von 2 Mol pro Mol des Additionsprodukts eingesetzt wird und daß das Reaktionsmilieu bei einer Temperatur von -10_{°}C bis zur Rückflußtemperatur des Monoalkohols gehalten wird.

10. Zusammensetzung nach einem der Ansprüche 1 bis 9, dadurch gekennzeichnet, daß das Verfahren zu ihrer Herstellung außerdem umfaßt eine Stufe (3), in der das am Ende der Stufe (2) erhaltene Produkt mit einer wäßrigen Lösung der mineralischen Base in Kontakt gebracht wird.

11. Zusammensetzung nach Anspruch 10, dadurch gekennzeichnet, daß in der Stufe (3) eine wäßrige Natriumhydroxid- oder Kaliumhydroxidlösung in einer Konzentration von 0,1 bis 50 Massen-% in einer Menge eingesetzt wird, die dem 0,1- bis 5fachen der Masse des in der Stufe (2) erhaltenen Produkts entspricht.

12. Verfahren zur Herstellung einer polysulfurierten Olefinzusammensetzung, wie sie in einem der Ansprüche 1 bis 11 definiert ist.

13. Verwendung einer polysulfurierten Olefinzusammensetzung nach einem der Ansprüche 1 bis 11 als Zusatz für ein Getriebeöl, bei der die Zusammensetzung in einer Menge von 0,5 bis 10 Massen-% einem mineralischen oder synthetischen Schmieröl zugesetzt wird.

14. Verwendung einer polysulfurierten Olefinzusammensetzung nach einem der Ansprüche 1 bis 11 als Zusatz in einem für die Metallverarbeitung, bei der die Zusammensetzung in einer Menge von 0,1 bis 20 Massen-%, bezogen auf das Öl zugesetzt wird.

## Claims

1. An olefin polysulfide composition characterized in that it is obtained by a process comprising the steps of:
(1) reacting at least one compound selected from sulfur monochloride and dichloride with at least one aliphatic monoolefin having 2 to 5 carbon atoms, complying with the formula R¹⁻C(R²)=CHε, wherein R¹ is the hydrogen atom or an alkyl radical having from 1 to 3 carbon atoms and R² is a hydrogen atom or a methyl radical, so as to form an addition product, and
(2) reacting said addition product with at least one mercaptate-polysulfide complying with general formula R3SₓM, wherein R3 represents an aliphatic radical, optionally carrying a functional group, an aromatic radical, optionally substituted with at least one aliphatic radical, or a heterocyclic radical, M is a monovalent atom or group corresponding to an inorganic base of formula MOH, and x has an average value of at least 1.2.

2. A composition according to claim 1, characterized in that, in step (1), said aliphatic monoolefin is used in a proportion of 1.5-2.5 moles per mole of sulfur mono- and/or dichloride.

3. A composition according to claim 1 or 2, characterized in that said aliphatic monoolefin is isobutene.

4. A composition according to one of claims 1 to 3, characterized in that, in the formula R³SₓM of the mercaptate-polysulfide used in step (2), R3 represents an aliphatic radical having from 1 to 14 carbon atoms, an aliphatic radical having at least one hydroxyl group, an aromatic radical optionally substituted with at least one aliphatic radical having 6-14 carbon atoms or an heterocyclic radical containing at least one heteroatom selected from nitrogen, sulfur and oxygen, M represents the sodium or potassium atom or the ammonium group and x has an average value up to about 7.

5 A composition according to one of claims 1 to 4, characterized in that step (2) is performed in the presence of an aliphatic monoalcohol having from 1 to 5 carbon atoms, used in a proportion of 200 to 400 ml per mole of mercaptate-polysulfide.

6. A composition according to one of claims 1 to 5, characterized in that the mercaptate-polysulfide used in step (2) is obtained by a process wherein at least one mercaptan of general formula R³SH is reacted with an inorganic base MOH, then with a suitable amount of element sulfur.

7. A composition according to claim 6, characterized by the use of about 0.2-10 gram-atoms of element sulfur per mole of mercaptan.

8. A composition according to one of claims 6 and 7, characterized in that the inorganic base is sodium hydroxide, potassium hydroxide, or ammonium hidroxide, the operation being conducted within an aliphatic monoalcohol of 1-5 carbon atoms, at a temperature from 20 to 100°C.

9. A composition according to one of claims 1 to 8 characterized in that :
- step (1) is conducted at a temperature from 20 to 80_{°}C, and
- step (2) is performed within an aliphatic monoalcohol of 1-5 carbon atoms, used in a proportion of 200-400 ml per mole of mercaptate-polysulfide, said mercaptate polysulfide being used in molar excess of about 0.1 to 70% in proportion to the stoichiometry of 2 moles per mole of said addition product, said reaction medium being maintained at a temperature from -10_{°}C to the reflux temperature of said monoalcohol.

10. A composition according to one of claims 1 to 9, characterized in that it is produced by a process further comprising a step (3) wherein the product obtained at the end of step (2) is contacted with an aqueous solution of inorganic base.

11. A composition according to claim 10, characterized by the use in step (3) of an aqueous solution of sodium hydroxide or potassium hydroxide at a concentration of 0.1 to 50% by weight, in a proportion of 0.1 to 5 times the amount by weight of the resultant product from step (2).

12. A process for preparing an olefin polysulfide composition as defined in any one of claims 1 to 11.

13. The use of an olefin polysulfide composition according to one of claims 1 to 11 as additive for gear- oils, wherein said composition is added in a proportion of 0.5-10% by weight to a mineral or synthetic lubricating oil.

14. The use of an olefin polysulfide composition according to one of claims 1 to 11 as additive for an oil destined to metal working, wherein said composition is added in an amount of about 0.1-20% by weight in proportion to the oil.
